# EUROPÄISCHE PATENTSCHRIFT

(11) **EP 0 211 168 B1**
(45) Veröffentlichungstag und Bekanntmachung des Hinweises auf die Patenterteilung: **04.01.1989**
(21) Anmeldenummer: 86107082.9
(22) Anmeldetag: 24.05.1986
(51) Int. Cl.: H01J 9/12, H01L 21/302

(54) **Verfahren zum Herstellen einer Durchsichtphotokathode**
Method of producing a transparent photocathode
Procédé de fabrication d'une photocathode transparente

(30) Priorität: 11.07.1985 DE 3524765
(43) Veröffentlichungstag der Anmeldung: 25.02.1987
(73) Patentinhaber: Licentia Patent-Verwaltungs-GmbH, 60596 Frankfurt (DE)
(72) Erfinder: Förster, Rudolf, D-7909 Tomerdingen (DE); Pyka, Hans-Jürgen, D-7916 Nersingen (DE); Weber, Suso, Dr., D-7907 Langenau (DE)
(74) Vertreter: Amersbach, Werner, Dipl.-Ing.

(56) Entgegenhaltungen:
- DE-A- 2 550 056
- DE-B- 1 233 948
- DE-B- 2 517 159
- DE-B- 2 613 490

## Beschreibung

Die vorliegende Erfindung betrifft ein Verfahren nach dem Oberbegriff des Patentanspruches 1.

Durchsichtphotokathoden, auch als invertierte Transmissionskathoden bezeichnet, werden üblicherweise so hergestellt, daß in einem Epitaxie-Verfahren auf ein Halbleitersubstrat eine mehrschichtige, großflächige Heterostruktur aufgewachsen wird. So werden z. B. auf ein Substrat in einem Flüssigphasenepitaxie-Verfahren aus entsprechenden Schmelzen nacheinander eine Ätzstoppschicht, eine aktive Halbleiterschicht und eine Schutzschicht aufgebracht. Nachdem auf die Schutzschicht zweckmäßig noch pyrolitisch ein Haftbelag aufgebracht wurde, wird diese Mehrschichtenscheibe mit einem Träger, bevorzugt aus Glas, verbunden, z. B. durch Temperaturbehandlung in einem Ofen. Danach werden durch Ätzen Teile der Mehrschichtenscheibe, insbesondere das Substrat ganz oder teilweise entfernt. Die einzelnen Schichtdicken liegen in der Größenordnung von wenigen um. Die Große der Mehrschichten-Halbleiterscheibe ist üblicherweise gleich oder kleiner als die Trägerfläche, auf der sie aufgebracht wird. Das hierzu verwendete Verfahren ist bekannt, z. B. aus der DE-A-2 550 056.

Als nachteilig traten häufig Schwierigkeiten bei der Kontaktierung der aktiven Halbleiterschicht sowie unerwünschte Entladungserscheinungen beim Betrieb von Bildverstärkerröhren mit einer solchen Photokathode auf, als deren Ursache Unregelmäßigkeiten an den Rändern der Photokathode ermittelt wurden.

Diese Unregelmäßigkeiten rührten offenbar daher, daß beim Wegätzen insbesondere des Substrates nach dem Aufbringen der Mehrschichten-Halbleiterscheibe auf den Glasträger trotz Verwendung von Abdeckungen am Rand auch Teile der aktiven Halbleiterschicht zwischen der Stoppschicht und der Schutzschicht herausgelöst wurden, und nachfolgend dann Teile dieser benachbarten Schichten abbröckelten. Diese Unregelmäßigkeiten beeinträchtigten einerseits z. B. durch Aufdampfen erzeugte Kontaktierungen und andererseits gaben sie Anlaß zu unerwünschten Entladungserscheinungen.

Der Erfindung liegt die Aufgabe zugrunde, ein Herstellungsverfahren der eingangs genannten Art anzugeben, das das Entstehen der beschriebenen Unregelmäßigkeiten an den Rändern solcher Photokathoden weitgehend verhindert.

Diese Aufgabe wird durch die im Kennzeichen des Patentanspruches 1 angegebenen Merkmale gelöst.

Durch das beschriebene Verfahren lassen sich exakt begrenzte Photokathoden mit zuverlässiger Kontaktierung herstellen. Die Ätzvorgänge, insbesondere das Wegätzen des Substrates ist vereinfacht, da keine umfangreiche Abdeckungsmaßnahmen am Substratrand mehr erforderlich sind.

Das Verfahren wird nachfolgend anhand des in den Figuren 1 bis 5 dargestellten bevorzugten Ausführungsbeispiels näher beschrieben.

In den Figuren, die einzelne Stadien eines Herstellungsverfahrens zeigen, sind gleiche Teile mit gleichen Ziffern bezeichnet.

Die Figur 1 zeigt im Querschnitt einen Ausschnitt einer Mehrschichten-Halbleiterscheibe. Auf dem Substrat 1 sind die Schichten 2, 3 und 4 bevorzugt in einem Epitaxieverfahren übereinanderliegend aufgebracht. Das Substrat 1 besteht bevorzugt aus einem GaAs-Halbleiterplättchen. Die Schicht 2, die die Funktion einer Ätzstoppschicht hat. ist bevorzugt eine Zn-dotierte GaAIAs-Schicht. Die Schicht 3 ist die aktive Halbleiterschicht aus Zndotiertem GaAs und die Schicht 4, die die Funktion einer Anglasungs-Schutzschicht hat, ist wiederum eine Zn-dotierte GaAIAs-Schicht. Die aktive GaAs-Schicht 3 liegt also zwischen zwei GaAIAs-Schichten 2 und 4. Zweckmäßig ist noch eine Schicht 5 als Anglasungshaftschicht vorgesehen, die z. B. aus pyrolitisch aufgebrachtem Si₃N4 oder aus Si0₂ besteht.

Die Figur 2 zeigt die Mehrschichten-Halbleiterscheibe, nachdem sie in einem Anglasungsofen mit der Haftschicht 5 mit einem Glasträger 6 verbunden wurde. Dabei wurde diese Verbindung erfindungsgemäß so vorgenommen, daß ein überstehender Rand 7 der Mehrschichtenscheibe gebildet wird. Zu diesem Zweck wird die Mehrschichtenscheibe größer ausgebildet als die Verbindungsfläche 10 des Trägers 6. Danach erfolgt dann das Wegätzen des Substrats 1 mit einem Ätzmittel, das die Stoppschicht und die Anglasschicht nicht angreift, wodurch sich das in Figur 3 gezeigte Verfahrens-Zwischenprodukt ergibt. Es zeigt sich, daß durch das Abätzen des Substrats 1 am Rand auch ein Teil 8 der aktiven Halbleiterschicht 3 herausgeätzt wurde. Gemäß der Erfindung soll der überstehende Rand 7 der Mehrschichtenscheibe mindestens so groß sein, wie eine Ausätzung 8 der Schicht 3 auftreten kann.

In Figur 4 ist die Photokathode in einem Stadium gezeigt, nachdem der überstehende Rand 7, in dem die Ausätzungen 8 am Umfang der Schicht 3 vorhanden sind, durch mechanische Bearbeitung zum Beispiel durch Abbrechen oder mittels Ultraschall oder Laserbestrahlung entfernt wurde.

Es ist nunmehr eine exakte Randfläche 9 vorhanden, die keine Einbuchtungen mehr aufweist. In weiteren Schritten kann nun die Ätzstoppschicht ganz oder teilweise entfernt werden und z. B. durch Aufdampfen von Metall eine elektrische Kontaktierung der aktiven Halbleiterschicht 3 vorgenommen werden.

In Figur 5 ist eine bevorzugte Ausführungsform dargestellt, bei der die Ätzstoppschicht 2 in der Mitte 11 weggeätzt ist, so daß nur ein ringförmiger Rand der Stoppschicht 2 zurückbleibt. Infolge der exakten Begrenzung am Rand treten keine Kontaktierungsschwierigkeiten mehr auf. Durch die glatte Randbegrenzung wird ferner die Gefahr des Auftretens von Spitzenentladungen und Glimmentladungen beim Betrieb der Photokathode in einer Bildverstärkerröhre weitgehend vermieden.

## Patentansprüche

1. Verfahren zum Herstellen einer Durchsicht-Photokathode bei dem eine Seite eines scheibenförmigen Halbleiter-Substrats (1) mit mehreren übereinanderliegenden Schichten (2, 3, 4) versehen wird, wovon eine Schicht die aktive Photokathoden-Halbleiterschicht (3) ist, dann diese Mehrschichtenscheibe mit der Schichtseite mit einer Oberfläche eines Trägers (6) verbunden wird und dann an den freiliegenden Oberflächen der Mehrschichtenscheibe chemische Abtragungen am Substrat vorgenommen werden, dadurch gekennzeichnet, daß die Mehrschichtenscheibe größer ausgebildet wird als die Verbindungsfläche (10) des Trägers (6), daß die Mehrschichtenscheibe so auf die Verbindungsfläche (10) aufgebracht wird, daß sie allseitig übersteht, daß dann chemische Abtragungen vorgenommen werden und daß nach Durchführung der chemischen Abtragungen am Substrat zumindest die überstehenden Teile der Mehrschichtenscheibe mechanisch entfernt werden, wobei die Mehrschichtenscheibe soviel größer als die Verbindungsfläche (10) ausgebildet wird, daß seitliche Unregelmässigkeiten im Rand der Halbleiterschicht (3) die durch die Abtragungen entstanden sind, mit entfernt werden.

2. Verfahren nach Anspruch 1, dadurch gekennzeichnet, daß die chemischen Abtragungen durch Ätzen vorgenommen werden.

3. Verfahren nach Anspruch 1 oder Anspruch 2, dadurch gekennzeichnet, daß das Substrat (1) aus Galliumarsenid besteht und zumindest die anschließenden Schichten und die aktive Photokathoden-Halbleiterschicht (3) nach einem Epitaxieverfahren aufgebracht werden.

4. Verfahren nach einem der Ansprüche 1 bis 3, dadurch gekennzeichnet, daß auf das Substrat eine Stoppschicht (2), dann eine aktive Photokathoden-Halbleiterschicht (3), und dann eine Schutzschicht (4) epitaktisch sowie gegebenenfalls ein Haftbelag (5) aufgebracht werden und nach Verbinden dieser Mehrschichtenscheibe mit der Verbindungsfläche (10) des Trägers das Substrat ganz oder teilweise chemisch weggeätzt wird.

5. Verfahren nach einem der Ansprüche 1 bis 4, dadurch gekennzeichnet, daß beim Abätzen der Stoppschicht (2) der Randbereich abgedeckt ist.

6. Verfahren nach einem der Ansprüche 1 bis 5, dadurch gekennzeichnet, daß die Mehrschichtenscheibe mit einem Träger (6) aus Glas verbunden wird.

7. Verfahren nach einem der Ansprüche 1 bis 6, dadurch gekennzeichnet, daß die Schutzschicht (4) mit gleicher oder ähnlicher Zusammensetzung hergestellt wird wie die Stoppschicht (2).

8. Verfahren nach Anspruch 7, dadurch ^{*} gekennzeichnet, daß die Schutzschicht (4) und die Stoppschicht (2) aus GaAIAs hergestellt werden.

## Claims

1. Method for the production of a transparent photo-cathode, in which one side of a disc- shaped semiconductor substrate (1) is provided with several layers (2,3,4) which lie one above the other and of which one layer is the active photo-cathode semiconductor layer (3), this multi-layer disc is then connected by the layer side with the surface of a carrier (6) and chemical removals at the substrate are then undertaken at the exposed surfaces of the multi-layer disc, characterised thereby, that the multi-layer disc is constructed to be larger than the connecting surface (10) of the carrier (6), that the multi-layer disc is so applied onto the connecting surface (10) that it projects all-round, that chemical removals are then undertaken and that at least the projecting parts of the multi-layer disc are -removed mechanically after performance of the chemical removals at the substrate, therein the multi-layer disc is constructed to be so much larger than the connecting surface (10) that lateral irregularities at the edge of the semiconductor layer (3), which have arisen through the removals, are also removed.

2. Method according to claim 1, characterised thereby, that the chemical removals are undertaken by etching.

3. Method according to claim 1 or claim 2, characterised thereby, that the substrate (1) consists of gallium arsenide and at least the adjoining layers and the active photo-cathode semiconductor layer (3), are applied by an epitaxial process.

4. Method according to one of the claims 1 to 3, characterised thereby, that a barrier layer (2), then an active photo-cathode semiconductor layer (3) and then a protective layer (4) are applied epitaxially as well as, in a given case, an adhesive coating (5) onto the substrate and that the substrate is entirely or partially etched away chemically after the connection of this multi-layer disc with the connecting surface (10).

5. Method according to one of the claims 1 to 4, characterised thereby, that the edge region is masked during the etching-away of the barrier layer (2).

6. Method according to one of the claims 1 to 5, characterised thereby, that the multi-layer disc is connected with a carrier (6) of glass.

7. Method according to one of the claims 1 to 6, characterised thereby, that the protective layer (4) is produced of the same or a similar composition as the barrier layer (2).

8. Method according to claim 7, characterised thereby, that the protective layer (4) and the barrier layer (2) are produced from GaAIAs.

## Revendications

1. Procédé de réalisation d'une photocathode transparente, dans lequel une face d'un substrat semi-conducteur en forme de plaque (1) est munie de plusieurs couches superposées (2, 3, 4) dont l'une est la couche active de semi- conducteur photocathodique (3), puis cette plaque à plusieurs couches est assemblée, par le côte couche, à la surface d'un support (6), après quoi des enlèvements par voie chimique sont effectués sur le substrat, sur les surfaces non couvertes de la plaque à plusieurs couches, caractérisé par le fait que la plaque à plusieurs couches est realisée plus grande que la surface d'assemblage (10) du support (6), par le fait que la plaque à plusieurs couches est appliquée sur la surface d'assemblage (10) de manière à déborder de tous les côtés, par le fait que des enlèvements par voie chimique sont alors effectués et par le fait qu'après exécution de ces enlèvements par voie chimique sur le substrat, au moins les parties débordantes de la plaque à plusieurs couches sont enlevées mécaniquement, la plaque à plusieurs couches étant réalisée plus grande que la surface d'assemblage (10) de manière que les irrégularités latérales créées dans le bord de la couche de semiconducteur (3) sous l'effet des enlèvements soient en même temps enlevées.

2. Procédé selon revendication 1, caractérisé par le fait que les enlèvements chimiques sont effectués par gravure.

3. Procédé selon revendication 1 ou revendication 2, caractérisé par le fait que le substrat (1) est en arséniure de gallium, et au moins les couches s'y raccordant et la couche de semi-conducteur photocathodique (3) sont apportées par épitaxie.

4. Procédé selon l'une des revendications 1 à 3, caractérisé par le fait qu'une couche d'àrrêt (2), puis une couche de semi-conducteur photocathodique (3) et une couche protectrice (4) sont apportées par épitaxie, ainsi qu'éventuellement une couche d'adhérence (5), sur le substrat, et après assemblage de cette plaque dotée de plusieurs couches à la surface d'assemblage (10) du support le substrat est enlevé entièrement ou partiellement par attaque chimique.

5. Procédé selon l'une des revendications 1 à 4, caractérisé par le fait que, lors de l'enlèvement par voie chimique, la couche d'arrêt (2) de la région du bord est masquée.

6. Procédé selon l'une des revendication 1 à 5, caractérisé par le fait que la plaque à plusieurs couches est assemblée à un support (6) en verre.

7. Procéde selon l'une des revendications 1 à 6, caractérisé par le fait que la couche protectrice (4) est réalisée avec une composition identique ou analogue à celle de la couche d'arrêt (2).

8. Procédé selon revendication 7, caractérisé par le fait que la couche protectrice (4) et la couche d'arrêt (2) sont réalisées en GaAIAs.
